# FASCICULE DE BREVET EUROPEEN

(11) **EP 0 912 768 B1**
(45) Date de publication et mention de la délivrance du brevet: **12.05.2004**
(21) Numéro de dépôt: 98914939.8
(22) Date de dépôt: 18.03.1998
(51) Int. Cl.: C21D 8/12, C22C 38/02

(54) **PROCEDE DE FABRICATION D'UNE TOLE D'ACIER ELECTRIQUE A GRAINS ORIENTES POUR LA FABRICATION NOTAMMENT DE CIRCUITS MAGNETIQUES DE TRANSFORMATEURS**
VERFAHREN ZUM HERSTELLEN VON KORNORIENTIERTEN ELEKTROSTAHLBLECHEN INSBESONDERE FÜR MAGNETKERNE VON TRANSFORMATOREN
METHOD FOR MAKING AN ELECTRIC SHEET STEEL WITH ORIENTED GRAINS FOR THE MANUFACTURE OF TRANSFORMER MAGNETIC CIRCUITS IN PARTICULAR

(30) Priorité: 21.03.1997 FR 9703451
(43) Date de publication de la demande: 06.05.1999
(73) Titulaire: UGO, 62330 Isbergues (FR)
(72) Inventeur: BAVAY, Jean-Claude, F-62330 Isbergues (FR); CASTEL, Jacques, F-62330 Isbergues (FR); MESSEANT, Freddy, F-62550 Floringhem (FR); MARTIN, Philippe, F-62120 Aire-sur-la-Lys (FR); MAZURIER, Frédéric, F-62400 Béthune (FR)
(74) Mandataire: Bouget, Lucien
(86) Numéro de dépôt international: PCT/FR1998/000540
(87) Numéro de publication internationale: WO 1998/042882

(56) Documents cités:
- EP-A- 0 619 376
- EP-A- 0 732 413
- FR-A- 2 506 784

## Description

La présente invention concerne un procédé de fabrication d'une tôle d'acier électrique à grains orientés pour la réalisation notamment de circuits magnétiques de transformateurs comprenant, successivement :
- une coulée d'un acier en continu sous forme de brame ou de bande d'acier contenant dans leur composition chimique pondérale moins de 0,1 % de carbone, plus de 2,5 % de silicium, notamment, les éléments aluminium, azote, manganèse, cuivre, et soufre destinés à former des précipités inhibiteurs de la croissance normale des grains primaires, et éventuellement de l'étain,
- un réchauffage de la brame ou de la bande,
- un laminage à chaud de la brame et éventuellement de la bande pour l'obtention d'une tôle d'épaisseur comprise entre 1 et 5 mm,
- un bobinage à chaud de la tôle laminée à chaud,
- un recuit de la tôle laminée à chaud ou de la bande,
- un laminage à froid à une épaisseur finale égale ou inférieure à 0,65 mm en une seule étape ou un laminage à froid en deux étapes avec recuit intermédiaire, le recuit de la tôle laminée à chaud ou de la bande étant dans ce cas facultatif,
- un recuit de recristallisation primaire et de décarburation, au défilé, en atmosphère humide contenant N₂ et H₂,
- une application sur les deux faces de la tôle décarburée d'un séparateur de recuit constitué principalement de magnésie MgO,
- un recuit de recristallisation secondaire et d'épuration en bobine,
- une application d'un revêtement isolant induisant une contrainte de traction et un recuit de cuisson du revêtement, durant lequel est généralement effectué le planage à chaud de la tôle.

Pour la fabrication de tôles d'acier électrique à grains orientés, il est connu de soumettre la brame obtenue par coulée continue à un réchauffage à une température supérieure à 1350°C, avant laminage à chaud. Le temps de maintien à une température supérieure à 1350°C doit être suffisant pour que les particules grossières AIN, MnS et CuS seules ou coprécipitées soient remises en solution. A l'état brut de coulée, le trop grand diamètre moyen de ces particules grossières et leur nombre élevé ne permettent pas l'obtention de la recristallisation secondaire. Il s'ensuit une mauvaise qualité magnétique de la tôle électrique obtenue. La croissance anormale des grains d'orientation {110}<001 > formés par recristallisation primaire n'est obtenue que si le diamètre moyen des précipités MnS, AIN et CuS seuls ou en combinaison est sensiblement inférieur à 100 nm. La texture {110}<001>, selon laquelle les axes <001 > , qui sont des axes de facile aimantation, sont sensiblement parallèles à la direction de laminage et les plans {110} sont sensiblement parallèles à la surface de la tôle, confère aux tôles d'acier électrique à grains orientés de bonnes propriétés magnétiques dans la direction de laminage.

Les fins précipités MnS, AIN et CuS seuls ou en combinaison, de diamètre moyen inférieur à 100 nm sont des inhibiteurs de la croissance normale des grains primaires n'ayant pas l'orientation {110}<001 >.

De manière connue, dans le procédé de réchauffage des brames à une température supérieure à 1350°C pendant un temps suffisamment long pour dissoudre, y compris au coeur de la brame, les particules MnS, AIN et CuS seules ou en combinaison, les conditions de laminage à chaud sont contrôlées de manière à obtenir dans la bande laminée à chaud :
- la précipitation de la totalité du soufre sous forme de fines particules inhibitrices dont le diamètre moyen est sensiblement inférieur à 100 nm,
- une absence de précipitation des nitrures d'aluminium AIN, la précipitation des fines particules inhibitrices AIN, de diamètre moyen inférieur à 100 nm, étant réalisée lors du recuit de la bande laminée à chaud.

Le réchauffage de la brame d'acier à grains orientés à une température supérieure à 1350°C, pendant un temps suffisamment long, présente le grave inconvénient de favoriser la formation d'oxydes liquides qui s'accumulent sous forme de scories dans le four de réchauffage et nécessite l'arrêt périodique du four pour son décrassage. Il en résulte une perte de productivité et un coût élevé d'entretien.

Il est connu, notamment des brevets EP 0 219 611 et EP 0 339 474 des procédés pour éviter l'encrassement du four de réchauffage des brames, procédés dans lesquels le réchauffage des brames est effectué à une température inférieure à 1350°C.

Selon un procédé la remise en solution des précipités AIN lors du réchauffage de la brame est incomplète, une nitruration de la tôle décarburée étant effectuée pour former l'inhibiteur principal (Al,Si)N sous forme de fines particules avant le début de la recristallisation secondaire. Dans le procédé la teneur en soufre est limitée et inférieure à 0,012%.

Selon un autre procédé connu du brevet EP 0 619 376, les sulfures de manganèse MnS ne sont pas remis en solution lors du réchauffage de la brame et ne participent pas à l'inhibition car ils restent sous forme de particules grossières dans la tôle laminée à chaud.

Les nitrures d'aluminium AIN ne sont remis en solution que dans une faible proportion et ne participent pas non plus à l'inhibition puisqu'ils sont sous la forme de particules grossières dans la tôle laminée à chaud, en une quantité égale à au moins 60 % de la teneur totale en azote.

L'inhibition est essentiellement réalisée par les fines particules de sulfure de cuivre qui sont formées pendant le recuit de la tôle laminée à chaud.

Selon un autre procédé décrit dans le brevet EP 0 732 413 les précipités contenant du soufre et/ou de l'azote sont remis en solution lors du réchauffage de la brame par suite de l'adaptation de la composition chimique : soufre ≤ 0,020 %, aluminium ≤ 0,030 %, [(%S) x (%Mn)] < 160.10⁻⁵ et [(%Al) x (%N)] < 240.10⁻⁶.

L'acier est laminé à chaud de façon à faire précipiter en totalité le soufre sous forme de fines particules. L'acier est laminé à chaud de façon à ne pas faire précipiter l'azote sous forme de fines particules AIN. L'acier laminé à chaud est recuit de façon à faire précipiter l'azote sous forme de fines particules AIN qui constituent l'inhibiteur principal.

Il peut être ajouté à la magnésie utilisée comme séparateur de recuit au moins un composé soufré et/ou azoté qui permet un complément d'inhibition.

Le but de la présente invention en accord avec la revendication 1 est de fabriquer une tôle d'acier électrique à grains orientés assurant une amélioration de la qualité magnétique de la tôle lorsque le réchauffage de la brame ou de la bande est effectué à une température inférieure à 1350°C avant laminage à chaud.

La présente invention concerne en général un procédé de fabrication d'une tôle d'acier électrique à grains orientés pour la réalisation notamment de circuits magnétiques de transformateurs comprenant successivement :
- une coulée d'un acier en continu sous forme de brame ou de bande d'acier ayant la composition pondérale suivante :
   . moins de 0,1 % de carbone,
   . plus de 2,5 % de silicium,
   . soufre supérieur à 0,006 %,
   . manganèse supérieur à 0,02 %,
   . aluminium supérieur à 0,008 %,
   . azote supérieur à 0,004 %,
   . cuivre supérieur à 0,02 %,
   . étain inférieur à 0,20 %,
   . le reste étant le fer et les impuretés,
- un réchauffage à coeur de la brame ou de la bande à une température inférieure à 1350°C et un laminage à chaud de la brame et éventuellement de la bande pour l'obtention d'une tôle d'épaisseur comprise entre 1 mm et 5 mm, réalisés de façon que le pourcentage massique d'azote précipité uniquement sous forme de fines particules de diamètre moyen inférieur à 100 nm soit inférieur à 40 % du pourcentage massique total en azote dans la tôle laminée à chaud,
- un bobinage à chaud de la tôle laminée à chaud,
- un recuit de la tôle laminée à chaud ou de la bande réalisé de façon que plus de 60 % du pourcentage massique total de l'azote soit précipité uniquement sous forme de fines particules de diamètre moyen inférieur à 100 nm,
- un laminage à froid à une épaisseur égale ou inférieure à 0,65 mm en une seule étape ou un laminage à froid en deux étapes avec recuit intermédiaire, le recuit de la tôle laminée à chaud ou de la bande étant, dans ce cas, facultatif,
- un recuit de recristallisation primaire et de décarburation, au défilé, en atmosphère humide contenant H₂ et N₂,
- une application sur les deux faces de la tôle décarburée d'un séparateur de recuit constitué principalement de magnésie MgO,
- un recuit de recristallisation secondaire et d'épuration en bobine,
- une application d'un revêtement isolant induisant une contrainte de traction et un recuit de cuisson du revêtement, durant lequel est généralement effectué un planage à chaud de la tôle. Le procédé ci-dessus est caractérisé en ce que la brame ou la bande renferme, en poids, de 0,018 % à 0,035 % de soufre, plus de 0,018 % d'aluminium et de 0,05 % à 0,08 % d'étain, les teneurs en manganèse et en soufre étant telles que (% Mn) x (% S) > 140 x 10⁻⁵ et les teneurs en aluminium et azote étant telles que (% Al) x (% N) > 120 x 10⁻⁶,
   le réchauffage à coeur de la brame ou de la bande et le laminage à chaud étant réalisés de façon que le pourcentage massique du soufre non précipité sous forme de particules grossières de diamètre moyen égal ou supérieur à 300 nanomètres (nm) soit supérieur à 0,006 % dans la tôle laminée à chaud.

Les autres caractéristiques de la présente invention sont :
- la brame ou la bande est réchauffée à coeur à 1300°C dans les conditions suivantes : maintien de 65 minutes au-dessus de 1250°C, dont 45 minutes au-dessus de 1280°C ;
- après le recuit, le pourcentage massique du soufre non précipité sous forme de particules grossières de diamètre moyen égal ou supérieur à 300 nanomètres (nm) est supérieur à 0,006 % et de préférence supérieur à 0,008 %, ou mieux supérieur à 0,010 %.
- après le recuit, le pourcentage massique du soufre précipité sous forme de fines particules de diamètre moyen inférieur à 100 nm est supérieur à 0,006 % et de préférence supérieur à 0,008%.
- le recuit comprend un maintien en température de la tôle entre 900°C et 1150°C pendant au moins 50 secondes, suivi d'un refroidissement rapide.
- le recuit est effectué avant laminage à froid en une seule étape jusqu'à épaisseur finale.
- le recuit est un recuit intermédiaire, effectué après un premier laminage à froid de la tôle laminée à chaud ou de la bande au cours d'un laminage à froid en deux étapes, le recuit étant suivi d'un refroidissement rapide.
- le recuit est effectué avant laminage à froid et après un premier laminage à froid de la tôle laminée à chaud ou de la bande au cours d'un laminage à froid en deux étapes, le recuit étant suivi d'un refroidissement rapide.
- le laminage à froid précédant le recuit de recristallisation primaire et de décarburation est effectué avec un taux de réduction supérieur à 70 %.
- au moins une passe de l'étape de laminage à froid, précédant le recuit de recristallisation primaire et de décarburation, est effectuée à une température supérieure à 150°C.
- la magnésie contient, en plus de l'addition facultative de dioxyde de titane, seul ou en association, du bore ou un composé du bore, du soufre ou un ou plusieurs composés soufrés, un ou plusieurs composés azotés, un ou plusieurs composés soufrés et azotés, du chlorure d'antimoine, du sulfate d'étain.
- la tôle décarburée est soumise à une nitruration gazeuse dans une atmosphère contenant de l'ammoniac.

L'invention concerne également une tôle d'acier électrique à grains orientés, obtenue par le procédé.

La description qui suit et les figures annexées, le tout donné à titre d'exemple non limitatif fera bien comprendre l'invention.

La figure 1 présente le pourcentage massique du soufre non précipité, sous forme de particules grossières de diamètre supérieur ou égal à 300 nm, de la tôle laminée à chaud avant recuit, comme représenté sur la courbe A et de la tôle laminée à chaud après recuit, comme représenté sur la courbe B, le pourcentage massique du soufre non précipité étant fonction du pourcentage massique du soufre total contenu dans la brame réchauffée à 1300°C.

Les figures 2a, 2b, 2c présentent les caractéristiques magnétiques de la tôle, tôle à l'épaisseur finale 0,285mm après laminage à froid, revêtue d'un revêtement isolant induisant une contrainte de traction, la brame ayant été réchauffée à 1300°C, en fonction du pourcentage massique du soufre non précipité sous forme de particules grossières de diamètre égal ou supérieur à 300 nm de la tôle laminée à chaud avant recuit.

La figure 3 présente l'induction B800 du produit final à l'épaisseur 0,285 mm après laminage à froid en fonction de la température du recuit de la tôle laminée à chaud, la brame ayant été réchauffée à 1300°C.

La figure 4 présente le diamètre moyen, en micron, du grain après le recuit de recristallisation primaire et de décarburation en fonction du pourcentage massique du soufre de la brame réchauffée à 1300°C, l'épaisseur de la bande laminée à chaud étant de 2,3 mm et 2 mm.

La figure 5 présente les caractéristiques magnétiques du produit final, à l'épaisseur 0,285 mm, en fonction du pourcentage de grains ayant un diamètre supérieur à 15 µm, après recuit de recristallisation primaire et de décarburation, le réchauffage de la brame étant effectué à 1300°C.

Les figures 6a, 6b, 6c présentent les caractéristiques magnétiques du produit final, à l'épaisseur 0,285 mm, en fonction du pourcentage de grains ayant un diamètre inférieur à 5 µm, après recuit de recristallisation primaire et de décarburation, le réchauffage de la brame étant effectué à 1300°C.

La figure 7 présente les pertes à 1,7 T et 50 Hz du produit final, à l'épaisseur 0,285 mm, en fonction du pourcentage massique en aluminium soluble de la brame réchauffée à 1300°C.

Les figures 8a, 8b, 8c présentent les caractéristiques magnétiques du produit final à l'épaisseur 0,285 mm en fonction du pourcentage massique en étain de la brame réchauffée à 1300°C et du pourcentage massique l du soufre non précipité sous forme de particules grossières de diamètre égal ou supérieur à 300 nm, de la tôle laminée à chaud avant recuit.

On désigne de manière générale, par fines particules, des particules dont le diamètre moyen est inférieur à 300 nm, la majeure partie de ces particules ayant un diamètre moyen inférieur à 100 nm, par particules grossières, des particules dont le diamètre moyen est égal ou supérieur à 300 nm, et en particulier, par soufre non précipité sous forme de particules grossières, le soufre précipité principalement sous forme de fines particules dont la majorité possède un diamètre moyen inférieur à 100 nm et le soufre en solution solide.

Il apparaît que la caractérisation au microscope électronique des particules susceptibles d'agir en tant qu'inhibiteurs constitue le meilleur moyen de différencier les différents procédés de réchauffage de brames à basse température, c'est à dire à une température inférieure à 1350°C. En effet, il est difficile de présenter dans le détail et avec précision les cycles thermiques et thermomécaniques à l'origine de l'état de la précipitation dans la tôle laminée à chaud.

Le pourcentage massique l du soufre non précipité sous forme de particules grossières de la tôle laminée à chaud est égal à la différence entre le pourcentage massique du soufre total de la brame d'acier, déterminé par analyse chimique, et le pourcentage massique du soufre précipité sous forme de particules grossières de la tôle laminée à chaud, déterminé au microscope électronique à balayage. Afin d'éliminer les artefacts de détection, seuls les précipités contenant du soufre de diamètre moyen égal ou supérieur à 300 nm ont été pris en compte. Des traversées à champs jointifs ont été réalisées sur une coupe micrographique, de la face supérieure à la face inférieure de la tôle, avec un grossissement de 1000 et avec une tension d'accélération des électrons de 15 kV. La fraction surfacique des précipités contenant du soufre est égale à l'aire totale des précipités contenant du soufre sur l'aire totale examinée. Sur une coupe, la fraction surfacique des précipités est égale à la fraction volumique des précipités. La connaissance de la fraction volumique du soufre précipité sous forme de particules grossières permet d'accéder, par le calcul, à la valeur du pourcentage massique du soufre précipité sous forme de particules grossières et, par suite, au pourcentage massique du soufre non précipité sous forme de particules grossières de diamètre moyen égal ou supérieur à 300 nm.

Dans un exemple d'application du procédé selon l'invention, les aciers dont les compositions sont présentées dans le tableau 1 sont coulés en continu sous forme de brames d'acier d'épaisseur 210 mm. Les brames sont ensuite soumises à :
- un réchauffage à coeur à la température de 1300°C, le coeur des brames étant maintenu 50 minutes au-dessus de 1250°C, dont 30 minutes au-dessus de 1280°C,
- un laminage à chaud de dégrossissage en plusieurs passes et dans l'exemple d'application en cinq passes jusqu'à l'épaisseur de 45 mm, la température à la fin de la dernière passe étant comprise entre 1080°C et 1090°C,
- un laminage à chaud de finition par exemple en 7 passes, la température de début du laminage à chaud de finition étant comprise entre 1060°C et 1075°C et la température de fin du laminage à chaud de finition étant comprise entre 925°C et 935°C.

Les laminages à chaud de dégrossissage et de finition sont réalisés en continu, par passage successif dans, par exemple, les douze cages d'un laminoir, les taux de réduction successifs étant de 21, 39, 20 25 et 25% pour le laminage de dégrossissage et 53, 38, 43, 38, 26, 18 et 4 % pour le laminage de finition.

La tôle laminée à chaud d'épaisseur 2,3 mm est bobinée à une température comprise entre 510°C et 540°C.

Un recuit au défilé de la tôle laminée à chaud est effectué avec une montée à la température de 1100°C en 100 secondes, un maintien à 1100°C pendant 160 secondes, un refroidissement à 800°C en 30 secondes et une trempe à 65°C en 10 secondes.

La tôle laminée à chaud et recuite est ensuite soumise à un laminage à froid jusqu'à l'épaisseur de 0,285 mm en une étape comprenant six passes correspondant à des taux de réduction successifs d'environ 30 % et à un taux de réduction global de 87,6 %, la température de laminage dépassant plus de 150 ° C pendant au moins une passe.

La tôle laminée à froid est soumise à une recristallisation primaire et à une décarburation comprenant notamment une montée à la température de 700°C en environ 15 secondes, une montée de 700°C à 820°C en environ 100 secondes, un maintien à 820°C pendant 40 secondes en atmosphère N₂/H₂ humide.

La tôle décarburée est enduite avec un lait de magnésie contenant 150 g de magnésie MgO par litre d'eau, 6 g de TiO₂ pour 100 g de MgO, 0,04% de chlorure d'antimoine pour 100 g de MgO, et séchée.

La tôle décarburée revêtue de magnésie est ensuite soumise à un recuit de recristallisation secondaire avec une montée en température de 15°C/h, sous atmosphère 25 % N₂ - 75 % H₂, entre 650°C et 1200°C et un maintien à 12,00°C sous hydrogène jusqu'à épuration complète du métal en S et N.

La tôle épurée est ensuite soumise à :
une enduction par une solution constituée de silice, d'un phosphate d'aluminium et d'acide chromique,
- un planage à chaud de la tôle suivi d'une cuisson du revêtement au défilé à 800°C.

Sauf indication contraire, les conditions de traitement, à chaque phase de la fabrication sont les mêmes pour tous les exemples cités.

La courbe A de la figure 1 montre, de manière non prévisible, que dans les conditions de réchauffage à 1300°C de la brame de coulée continue et de laminage à chaud selon l'invention, le pourcentage massique du soufre non précipité sous forme de particules grossières de la tôle laminée à chaud non recuite augmente lorsque le pourcentage massique du soufre total de la brame augmente. De façon concomitante, les figures 2a, 2b, 2c montrent que lorsque le pourcentage massique du soufre non précipité sous forme de particules grossières de la tôle laminée à chaud est supérieur à 0,006 %, les pertes à 1,5 Tesla sont inférieures à 0,8 W/kg, les pertes à 1,7 Tesla sont inférieures à 1,1 W/ Kg, et l'induction B800 est égale ou supérieure à 1,88 Tesla, la brame ayant été réchauffée à 1300°C et le produit final ayant une épaisseur de 0,285 mm après laminage à froid.

La brame d'acier n° 1, à plus bas pourcentage de soufre total. 0,011 %, et qui ne contient pas d'addition volontaire d'étain conduit à un produit final caractérisé par une qualité magnétique médiocre, le pourcentage massique du soufre non précipité sous forme de particules grossières de diamètre moyen égal ou supérieur à 300 nm étant de 0,0055% dans la tôle laminée à chaud.

L'acier n° 2, dont la brame contient 0,015 % de soufre total et dont la tôle laminée à chaud a un pourcentage massique de soufre non précipité sous forme de particules grossières supérieur à 0,006 %, possède une qualité magnétique un peu inférieure à celle des aciers 3, 4 et 5 dont les tôles laminées à chaud sont caractérisées par un pourcentage massique plus élevé du soufre non précipité sous forme de particules grossières. La figure 3 montre, la brame ayant été réchauffée à 1300°C, que dès que l'on s'écarte fortement de la température optimale de recuit, voisine de 1100°C, de la tôle laminée à chaud correspondant à l'acier n° 2, la qualité magnétique représentée par l'induction B800 est fortement dégradée, notamment lorsque la température de recuit est égale à 1050 et 1150°C, l'épaisseur du produit final étant de 0,285 mm après laminage à froid. Par contre, si la dégradation de la qualité magnétique est aussi significative quand la température de recuit de la tôle laminée à chaud des aciers 3, 4 et 5 est proche de 1150°C, cette qualité magnétique diminue peu quand la température de recuit de la tôle laminée à chaud est égale à 1050 ° C par suite du pourcentage massique plus élevé du soufre non précipité à l'état de particules grossières de diamètre moyen égal ou supérieur à 300 nm.

Pour montrer l'importance du critère l désignant le pourcentage massique du soufre non précipité sous forme de particules grossières de la tôle laminée à chaud, une brame d'acier n° 3 a été réchauffée dans un autre exemple, à coeur, à 1250°C, le coeur de la brame d'épaisseur 210 mm étant maintenu 45 minutes au-dessus de 1200°C, dont 32 minutes au-dessus de 1230°C. La température de fin du laminage à chaud de dégrossissage est de 1075°C, la température de début du laminage à chaud de finition est de 1030°C, la température de fin du laminage à chaud de finition est de 950°C, la température de bobinage est de 525°C. Le recuit de la tôle laminée à chaud a été effectué à 1100°C pendant 160 secondes, avec les conditions de montée en température et de refroidissement déjà décrites. La très mauvaise qualité magnétique obtenue (B800 = 1,63 T) est liée à un pourcentage massique l insuffisant (0,0014 %) du soufre non précipité à l'état de particules grossières de diamètre égal ou supérieur à 300 nm, dans la tôle laminée à chaud. Cela signifie que les conditions de réchauffage, de laminage à chaud et de recuit de la tôle laminée à chaud de l'acier n° 3, ne sont pas adaptées, notamment, le temps de maintien à 1250°C est insuffisant. Si le pourcentage massique en soufre de la brame est plus faible, le réchauffage à 1250°C dans les mêmes conditions conduit à une faible dégradation de la qualité magnétique comme par exemple, pour l'acier n° 2 du tableau 2 qui possède, conformément à l'invention, une valeur de « l » égale à 0,0063% après réchauffage à 1250°C et laminage à chaud.

L'utilisation d'un temps de réchauffage de la brame ou de la bande plus long permet d'augmenter, dans la tôle laminée à chaud ou dans la bande, le pourcentage massique du soufre non précipité sous forme de particules grossières de diamètre égal ou supérieur à 300 nm. Ainsi, le coeur d'une brame d'acier n° 3 a été réchauffé à 1300°C dans les conditions suivantes : maintien de 65 minutes au-dessus de 1250°C, dont 45 minutes au-dessus de 1280°C. Dans ces conditions, le pourcentage massique l du soufre non précipité sous forme de particules grossières est de 0,013 % dans la tôle laminée à chaud, au lieu de 0,008 % (Tableau 2). Le recuit de la tôle laminée à chaud, selon l'invention, doit être effectué dans des conditions telles qu'il n'y a pas augmentation du pourcentage du soufre précipité sous forme de particules grossières de diamètre moyen égal ou supérieur à 300 nm. Les conditions de recuit selon l'invention doivent favoriser la mise en solution partielle des précipités de diamètre moyen égal ou supérieur à 300 nm et la précipitation du soufre en solution solide, au refroidissement, sous forme de particules fines de diamètre moyen inférieur à 100 nm. La courbe B de la figure 1 présente des exemples, selon l'invention, du pourcentage massique du soufre non précipité sous forme de particules grossières de diamètre moyen égal ou supérieur à 300 nm, c'est-à-dire en solution solide et précipité essentiellement sous forme de particules fines de diamètre moyen inférieur à 100 nm, après recuit de la tôle laminée à chaud. Le pourcentage massique du soufre en solution solide et précipité à l'état de fines particules, après recuit de la tôle laminée à chaud, est supérieur à 0,010 % pour les aciers 3, 4 et 5.

D'une manière générale, le procédé selon l'invention permet la précipitation du soufre en solution solide sous forme de fines particules de diamètre moyen inférieur à 100 nm lors du recuit effectué avant ou/et après le premier laminage à froid, pendant le recuit de décarburation, pendant le recuit de recristallisation secondaire et notamment avant le début de la recristallisation secondaire.

Le recuit de la tôle laminée à chaud ou de la bande, selon l'invention, doit en outre être effectué dans des conditions telles qu'il y a précipitation importante de l'azote, avec plus de 60 % du pourcentage massique d'azote total, sous forme de fines particules de diamètre moyen inférieur ou égal à 100 nm.

**Tableau 3 :**

| Pourcentage massique d'azote précipité à l'état AIN dans la bande laminée à chaud: | | |
|---|---|---|
| | T° réchauffage | N de AIN (10⁻⁴ %) |
| Acier 1 | 1250°C | 6 |
| Acier 1 | 1300°C | 2 |
| Acier 2 | 1250°C | 8 |
| Acier 2 | 1300°C | 4 |
| Acier 3 | 1250°C | 14 |
| Acier 3 | 1300°C | 4 |
| Acier 4 | 1300°C | 9 |
| Acier 5 | 1300°C | 8 |

Le principe de la méthode de mesure du pourcentage massique d'azote précipité est le suivant : une mise en solution de la matrice à l'aide d'un mélange brome-méthanol, une séparation de l'aluminium précipité par filtration sur membrane, une dissolution du nitrure d'aluminium par de la soude diluée, un dosage de l'aluminium par spectrométrie d'émission ICP et un calcul de l'azote correspondant.

**Tableau 4 :**

| Pourcentage massique d'azote précipité à l'état AIN après recuit de la bande laminée à chaud : | | |
|---|---|---|
| | T° réchauffage | N de AIN (10⁻⁴%) |
| Acier 1 | 1250°C | 50 |
| Acier 1 | 1300°C | 55 |
| Acier 2 | 1250°C | - |
| Acier 2 | 1300°C | 58 |
| Acier 3 | 1250°C | 50 |
| Acier 3 | 1300°C | 53 |
| Acier 4 | 1300°C | 57 |
| Acier 5 | 1300°C | 56 |

Les tableaux 3 et 4 présentent des valeurs types du pourcentage massique d'azote précipité avant et après recuit de la tôle laminée à chaud. Il a été vérifié en microscopie électronique en transmission que le diamètre moyen des particules contenant de l'azote est inférieur à 100 nm, avant et après recuit de la tôle laminée à chaud.

Il existe selon l'invention des conditions de recuit de la tôle laminée à chaud ou de la bande favorisant simultanément la diminution du pourcentage massique du soufre précipité à l'état de particules grossières de diamètre moyen égal ou supérieur à 300 nm et la précipitation de l'azote sous forme de fines particules AIN, seules ou combinées au soufre, de diamètre moyen inférieur à 100 nm. Les exemples ci-dessus correspondent à un cycle de recuit, selon l'invention, comprenant la montée en température, le maintien à une température donnée et le refroidissement rapide, et comprenant notamment un maintien entre 900°C et 1150°C d'au moins 50 secondes.

Des cycles plus complexes peuvent être utilisés, par exemple une montée en température jusqu'à 800°C en 50 secondes, de 800°C à 1100°C en 40 secondes, un maintien de 50 secondes entre 1100°C et 1125°C, le refroidissement de 1125°C à 900°C en 30 secondes, le maintien à 900°C pendant 160 secondes, le refroidissement de 900°C à 100°C en moins de 40 secondes.

Selon l'invention, des pertes à 1,7 Tesla et 50 Hz de 1,01 W/kg, des pertes à 1,5 Tesla et 50 Hz de 0,75 W/kg et une induction B800 de 1,94 Tesla ont été obtenues à partir d'une brame d'acier n° 3 réchauffée à 1300°C pour une épaisseur finale de 0,285 mm après laminage à froid en une étape, le produit final étant revêtu d'un revêtement isolant induisant une contrainte de traction.

Ces caractéristiques sont obtenues notamment lorsque le produit: (% Al) x (%N)> 1 20 10⁻⁶, et le produit : (%Mn) x (%S) > 140 10⁻⁵, les teneurs en aluminium soluble et en soufre étant chacune supérieure à 0,018% et la teneur en étain étant supérieure à 0,05% dans la brame.

Les figures 2a, 2b, 2c présentent un exemple de caractéristiques magnétiques du produit final à l'épaisseur 0,285 mm après laminage à froid en une étape, revêtu d'un revêtement isolant induisant une contrainte de traction : pertes d'énergie W(1,5/50), W(1,7/50) en Watt/kg à une fréquence de 50 Hz et pour une induction de travail respectivement de 1,5 Tesla et 1,7 Tesla et induction B800 acquise sous un champ magnétique de 800 A/m en fonction du pourcentage massique du soufre non précipité sous forme de particules grossières de la tôle laminée à chaud (avant recuit), la brame ayant été réchauffée à 1300°C.

Pour une même épaisseur finale de 0,335 mm après laminage à froid en une étape, la brame ayant été réchauffée à 1300°C, laminée à chaud et recuite selon l'invention pour obtenir un pourcentage massique l du soufre non précipité sous forme de particules grossières supérieur à 0,006%, les caractéristiques magnétiques suivantes ont été obtenues : W (1,5/50) = 0,88 W/Kg; W (1,7/50) = 1,15 W/Kg; 8800 = 1,91 T pour une brame de composition chimique en pourcentage massique : C = 0,058%; Si = 3,24%; Mn = 0,083%; S = 0,029%; Alsol = 0,022%; N = 0,0062%; Sn = 0,07%; Cu = 0,08%.

Dans le procédé selon l'invention de réchauffage de la brame ou de la bande à une température inférieure à 1350°C, un taux de réduction à froid supérieur à 70 %, avant le recuit de recristallisation primaire et de décarburation, permet d'obtenir une induction B800 supérieure à 1,84 Tesia et pouvant dépasser 1,90 Tesla si le pourcentage massique du soufre non précipité sous forme de particules grossières de diamètre moyen égal ou supérieur à 300 nm est supérieur à 0,006 % avant le recuit de recristallisation primaire et de décarburation.

Pour l'obtention de tôles d'épaisseur finale inférieure à 0,285 mm, le laminage à froid sera réalisé de préférence en deux étapes, avec un recuit intermédiaire. Un taux de réduction à la seconde étape de laminage à froid, après recuit intermédiaire, supérieur à 70 % permet d'obtenir une induction B800 supérieure à 1,84 Tesla et pouvant dépasser 1,90 Tesla si, dans la tôle laminée à chaud, le pourcentage massique l du soufre non précipité sous forme de particules grossières est supérieur à 0,006%, la brame contenant moins de 0,08% d'étain.

Le recuit de la tôle laminée à chaud ou de la bande avant laminage à froid en une étape et le recuit intermédiaire avant le deuxième laminage à froid dans un laminage à froid en deux étapes comprennent un maintien d'au moins 50 secondes entre 900°C et 1150°C, suivi d'un refroidissement rapide.

Dans le cas d'un laminage à froid en deux étapes, la tôle laminée à chaud ou la bande peut être soumise à un recuit avant le premier laminage à froid. Un tel recuit favorise l'obtention d'une bonne qualité magnétique. Ce recuit comprend un maintien d'au moins 50 secondes entre 900°C et 11 50°C, suivi d'un refroidissement rapide. Il contribue à la mise en solution partielle des particules grossières contenant du soufre et à la précipitation de fines particules contenant du soufre ou(et) de l'azote. En aucun cas, il ne doit entraîner la formation de particules grossières contenant du soufre et ou de l'azote.

Dans le procédé, selon la présente invention, de réchauffage des brames à coeur à une température inférieure à 1350°C, la tôle est maintenue à une température supérieure à 150°C pendant au moins une passe de l'étape de laminage à froid précédant le recuit de recristallisation primaire et de décarburation, le laminage à froid ayant lieu en une ou deux étapes. L'élévation de la température de la tôle au-dessus de 150°C pendant plusieurs passes favorise l'obtention d'une bonne qualité magnétique, notamment si le taux de réduction à froid est supérieur à 70%.

De manière inattendue, le soufre non précipité sous forme de particules grossières, exerce une influence sur la dimension des grains formés par recristallisation primaire, le diamètre moyen du grain après recristallisation primaire et décarburation étant selon l'invention inférieur à 15 microns. Quand les conditions selon l'invention ne sont pas réunies, et notamment lorsque le pourcentage massique du soufre non précipité sous forme de particules grossières est inférieur à 0,006 % avant le recuit de recristallisation primaire et de décarburation, certains grains primaires possèdent un diamètre supérieur à 15 microns par suite d'une quantité insuffisante de soufre en solution solide et précipité sous forme de fines particules de diamètre moyen inférieur à 100 nm. Il s'ensuit une mauvaise recristallisation secondaire et une dégradation de la qualité magnétique. La figure 4 montre l'influence du pourcentage massique de soufre de la brame sur le diamètre moyen exprimé en µm du grain après recuit de recristallisation primaire et de décarburation.

Lorsque les épaisseurs des bandes laminées à chaud et à froid sont respectivement de 2,3 mm et de 0,285 mm, ce qui correspond à un taux de réduction à froid en une étape de 87,60%, le diamètre moyen du grain primaire décroît lorsque le pourcentage massique du soufre total de la brame augmente.

Par contre, lorsque l'épaisseur de la bande laminée à chaud est de 2 mm et le taux de réduction de 85,75%, le diamètre moyen du grain primaire évolue peu en fonction du pourcentage massique du soufre total de la brame qui est lié au pourcentage massique du soufre non précipité sous forme de particules grossières de diamètre moyen égal ou supérieur à 300 nm de la tôle laminée à chaud par la relation de la figure 1.

Dans cet exemple, l'utilisation d'une épaisseur de la bande laminée à chaud de 2 mm apparaît préférable pour améliorer la qualité magnétique. L'amélioration des pertes à 1,5 T et à 1,7 T et du B800 est respectivement de 3%,4% et 1 % par rapport aux pertes et au B800 obtenus avec une bande laminée à chaud d'épaisseur 2,3 mm, pour une composition chimique de la brame en pourcentage massique : C = 0,058%; Si = 3,20%; Mn = 0;079%; S = 0,023%; Alsol = 0,020%; N = 0,0076%; Sn = 0,065%; Cu = 0,085%.

Si l'épaisseur finale de la bande laminée à froid est de 0,261 mm, l'amélioration est respectivement de 6%,5% et 1 % pour les pertes et le B800 quand l'épaisseur de la bande laminée à chaud est de 2 mm plutôt que de 2,3 mm, le laminage à froid étant effectué en une étape.

Les figures 5 et 6 montrent que, dans le cas de l'exemple ci-dessus, pour les épaisseurs des bandes laminées à chaud et à froid respectivement de 2,00 mm et de 0,285 mm, la meilleure qualité magnétique, pertes à 1,5 T et à 1,7 T les plus faibles et B800 le plus élevé, est obtenue quand le pourcentage des grains primaires de diamètre supérieur à 15 µm est inférieur à 25%, et de préférence inférieur à 20%, et quand le pourcentage des grains primaires de diamètre inférieur à 5 µm est supérieur à 10%, le diamètre moyen du grain après le recuit de recristallisation primaire et de décarburation étant voisin de 10 µm.

En plus de l'addition facultative de dioxyde de titane l'addition à la magnésie, seul ou en association, de bore ou d'un composé du bore, de soufre ou d'un ou de plusieurs composés soufrés, d'un ou de plusieurs composés soufrés et azotés, de chlorure d'antimoine, d'un composé de l'étain permet d'améliorer la qualité magnétique. Ces additifs à la magnésie renforcent l'inhibition de la croissance normale des grains primaires pendant le recuit de recristallisation secondaire. Parmi ces additifs, le sulfate de magnésium, le sulfate de manganèse, le thiosulfate de sodium, le sulfate d'ammonium, le thiosulfate d'ammonium, l'acide amidosulfurique (ou acide sulfamique), l'urée, la thiourée, le sulfate d'étain peuvent améliorer la qualité magnétique.

Après décarburation, la nitruration, à une température supérieure à 500°C, par l'ammoniac (NH₃) dilué dans un mélange N₂/H₂ est un autre moyen de renforcement de l'inhibition et d'amélioration de la qualité magnétique.

Dans le procédé selon la présente invention :
- Le pourcentage massique du soufre de la brame ou de la bande coulée en continu doit être supérieur à 0,006 % afin d'obtenir dans la tôle laminée à chaud ou la bande un pourcentage massique du soufre non précipité sous forme de particules grossières de diamètre moyen égal ou supérieur à 300 nm, supérieur à 0,006 %. Il sera de préférence inférieur à 0,05 % pour que la désulfuration pendant le recuit de purification soit complète. Il sera de préférence inférieur à 0,035% pour éviter la formation de criques de rive lors du laminage à chaud de la brame ou de la bande.
- Le pourcentage massique en azote de la brame ou de la bande coulée en continu doit être supérieur à 0,004 % afin d'obtenir une quantité suffisante de fines particules AIN qui constituent l'inhibiteur principal. Il est inférieur à 0,012 % et de préférence à 0,009% pour éviter la formation de soufflures (phénomène de blistering) à la surface de la tôle.
- Le pourcentage massique en aluminium soluble de la brame ou de la bande coulée en continu doit être supérieur à 0,008 % afin d'obtenir une quantité suffisante de fines particules AIN qui constituent l'inhibiteur principal et afin d'avoir une disponibilité suffisante en aluminium libre non combiné, dans le cas d'apport d'azote par nitruration gazeuse après décarburation ou par addition d'un ou de plusieurs composés azotés à la magnésie. Il est inférieur à 0,04 % et de préférence à 0,03% afin d'obtenir la mise en solution des précipités AIN lors du réchauffage précédant le laminage à chaud.

La figure 7 montre l'effet favorable de l'augmentation du pourcentage massique en aluminium soluble de la brame, la composition chimique en pourcentage massique de la brame étant : C = 0,058%; Si = 3,20%; Mn = 0;080%; S = 0,023%; N = 0,007%; Sn = 0,07%; Cu = 0,08%, le réchauffage de la brame étant effectué à 1300°C, le laminage à chaud et le recuit avant laminage à froid conduisant à une valeur de 1 supérieure à 0,006% selon l'invention et le produit final ayant une épaisseur de 0,285 mm obtenue avec un taux de réduction à froid en une étape de 87,6%. L'augmentation de la teneur en S, de 0,023% à 0,029% permet de réduire les pertes. Lorsque la teneur en aluminium soluble est trop élevée, il s'ensuit une absence de recristallisation secondaire et une qualité magnétique inacceptable. Il n'est pas possible de traiter dans les mêmes conditions de recuit avant laminage à froid, de laminage à froid, de recuit de recristallisation primaire, de décarburation et de recristallisation secondaire, une bande laminée à chaud ayant une teneur en aluminium soluble de 0,022% et une bande laminée à chaud ayant une teneur en aluminium soluble significativement plus élevée, 0,030%, par exemple.
- Le pourcentage massique en manganèse de la brame ou de la bande coulée en continu doit être supérieur à 0,02 % afin d'obtenir une quantité suffisante de fines particules MnS qui renforcent l'inhibition et afin d'avoir une disponibilité suffisante en manganèse libre, non combiné, dans le cas d'apport de soufre par addition de soufre ou d'un ou de plusieurs composés soufrés à la magnésie.
- Le pourcentage massique en cuivre de la brame ou de la bande coulée en continu doit être supérieur à 0,02 % afin de limiter la précipitation du soufre sous forme de particules grossières dans la tôle laminée à chaud. Il est inférieur à 0,50 % et de préférence inférieur à 0,030% pour éviter les problèmes de décapage.

L'augmentation du pourcentage massique en cuivre de la brame, de 0.08% à 0, 15% permet d'augmenter, avant recuit, la valeur du pourcentage massique l du soufre non précipité sous forme de particules grossières de la tôle laminée à chaud selon l'invention, de 0,010% à 0,015%, la composition chimique de la brame étant : C = 0,058%; Si = 3.23%; Mn = 0,079%; S = 0,025%; Alsol = 0,022%; N = 0,0067%; Sn = 0,069%; Cu = 0,08% ou Cu = 0,15%, le réchauffage de la brame étant effectué à 1300°C selon l'invention. La qualité magnétique du produit final à l'épaisseur de 0,285 mm est la suivante : Cu = 0,08%; W(1,5/50) = 0,77 W/ Kg; W(1,7/50) = 1,04 W/Kg; B800 = 1.90 Tesla et : CU= 0,15%; W(1,5/50) = 0,76 W/ Kg; W(1,7/50) = 1,03 W/Kg; B800 = 1 ,91 Tesla.
- Le pourcentage massique en étain de la brame ou de la bande coulée en continu doit être supérieur à 0,02 % pour avoir une influence bénéfique significative sur la qualité magnétique. Il est limité à 0,20 % afin d'éviter les problèmes de décapage et de décarburation.

La figure 8 illustre l'influence bénéfique de l'augmentation de la teneur en étain de la brame sur la qualité magnétique, la brame ayant été chauffée à 1300°C, laminée à chaud et recuite, les épaisseurs des bandes laminées à chaud et à froid étant respectivement de 2,3 mm et de 0,285 mm. Le pourcentage massique l du soufre non précipité sous forme de particules grossières de la tôle laminée à chaud non recuite est précisé sur la figure 8.
- Le pourcentage massique en silicium de la brame ou de !a bande coulée en continu est supérieur à 2,5 % pour avoir de faibles pertes magnétiques. Plus ce pourcentage en silicium est élevé, plus les pertes sont faibles mais l'augmentation du pourcentage en silicium au-dessus de 4 % rend difficile le laminage à froid.
- Le pourcentage massique en carbone de la brame ou de la bande coulée en continu est limité à 0,10 % et de préférence à 0,07% car au-delà, la décarburation est difficile. Le pourcentage du carbone est supérieur à 0,02 % afin d'obtenir une bonne qualité magnétique.

Selon l'invention, l'augmentation de la teneur en manganèse peut dépasser 0,20 % à condition que le pourcentage massique du soufre non précipité sous forme de particules grossières de diamètre moyen égal ou supérieur à 300 nm reste supérieur à 0,006 % avant le recuit de recristallisation primaire et de décarburation. Cette augmentation de la teneur en manganèse, élément gammagène qui favorise la formation d'austénite, peut être accompagnée d'une diminution de la teneur en soufre et d'une diminution de la teneur en carbone, élément gammagène, et ou une augmentation de la teneur en silicium, élément alphagène qui favorise la formation de ferrite. Il est essentiel de maintenir une certaine fraction d'austénite pour dissoudre AIN pendant le réchauffage de la brame ou de la bande.

Pour une température T de réchauffage et un pourcentage massique d'azote fixé, le pourcentage massique en aluminium de la brame ou de la bande coulée en continu selon l'invention, permettant la mise en solution complète des précipités AIN lors du réchauffage précédant le laminage à chaud, peut être estimé à partir d'une relation du type :$\text{log (% Al) x (% N) = - 1 0.062/T ö 2.72}$

Le procédé selon la présente invention est décrit pour des brames de coulée continue d'épaisseur comprise entre 150 et 300 mm. Plus l'épaisseur de la brame est grande, plus long est le temps nécessaire pour atteindre la température visée au coeur de la brame. Dans le cas d'un réchauffage au défilé, par exemple, il faut de préférence ralentir la vitesse de passage de la brame dans le four lorsque l'épaisseur de la brame passe de 210 mm à 240 mm. Il est possible d'accélérer la vitesse de passage de la brame dans le four de réchauffage lorsque la brame est mince, c'est-à-dire d'épaisseur comprise entre 15 et 100 mm environ. La température de bobinage à chaud doit être telle que le pourcentage massique du soufre non précipité sous forme de particules grossières est égal ou supérieur à 0,004% et de préférence à 0,006 % et telle que le pourcentage massique d'azote précipité uniquement sous forme de fines particules soit inférieur à 40 % du pourcentage massique total en azote dans la tôle laminée à chaud. Cette température est généralement inférieure à 700°C.

Le procédé selon la présente invention peut aussi être appliqué à des bandes minces d'épaisseur comprise entre 1 et 10 mm obtenues par coulée d'acier liquide entre deux rouleaux refroidis, les bandes étant réchauffées rapidement à coeur, compte-tenu de la faible épaisseur, à une température inférieure à 1350°C avant laminage à chaud.

Le nombre de passes de laminage à chaud est fonction de l'épaisseur initiale de la brame ou de la bande et de l'épaisseur de la tôle laminée à chaud. Si l'épaisseur de la brame ou de la bande coulée en continu est suffisamment faible, le laminage à chaud de dégrossissage peut être supprimé.

Le réchauffage et le laminage à chaud de la bande mince coulée en continu peuvent être supprimés si le pourcentage massique du soufre non précipité sous forme de particules grossières de diamètre égal ou supérieur à 300 nm, est supérieur à 0,006% et si le pourcentage massique d'azote précipité uniquement sous forme de fines particules est inférieur à 40 % du pourcentage massique total en azote dans la tôle brute de coulée entre deux rouleaux. La bande mince est alors soumise à au moins un recuit selon l'invention.

## Revendications

1. Procédé de fabrication d'une tôle d'acier électrique à grains orientés pour la réalisation notamment de circuits magnétiques de transformateurs comprenant successivement :
- une coulée d'un acier en continu sous forme de brame ou de bande d'acier ayant la composition pondérale suivante :
. moins de 0,1 % de carbone,
. plus de 2,5 % de silicium,
. soufre de 0,018 à 0,035 %,
. manganèse supérieur à 0,02 %,
. aluminium supérieur à 0,018 %,
. azote supérieur à 0,004 %,
. cuivre supérieur à 0,02 %,
. étain de 0,05 à 0,08 %,
. les teneurs en manganèse et en soufre étant telles que (% Mn) x (% S) > 140 x 10⁻⁵ et les teneurs en aluminium et azote étant telles que (% Al) x (% N) > 120 x 10-⁶,
. le reste étant le fer et les impuretés,
- un réchauffage à coeur de la brame ou de la bande à une température inférieure à 1350°C et un laminage à chaud de la brame et éventuellement de la bande pour l'obtention d'une tôle d'épaisseur comprise entre 1 mm et 5 mm, réalisés de façon que le pourcentage massique d'azote précipité uniquement sous forme de fines particules de diamètre moyen inférieur à 100 nm soit inférieur à 40 % du pourcentage massique total en azote dans la tôle laminée à chaud, le réchauffage à coeur de la brame ou de la bande et le laminage à chaud étant réalisés de façon que le soufre précipite sous forme de particules grossières de diamètre moyen égal ou supérieur à 300 nanomètres (nm), aussi bien que sous forme de particules fines et que le pourcentage massique du soufre non précipité sous forme de particules grossières de diamètre moyen égal ou supérieur à 300 nanomètres (nm) soit supérieur à 0,006 % dans la tôle laminée à chaud,
- un bobinage à chaud de la tôle laminée à chaud,
- un recuit de la tôle laminée à chaud ou de la bande réalisé de façon que plus de 60 % du pourcentage massique total de l'azote soit précipité uniquement sous forme de fines particules de diamètre moyen inférieur à 100 nm,
- un laminage à froid à une épaisseur égale ou inférieure à 0,65 mm en une seule étape ou un laminage à froid en deux étapes avec recuit intermédiaire, le recuit de la tôle laminée à chaud ou de la bande étant, dans ce cas, facultatif,
- un recuit de recristallisation primaire et de décarburation, au défilé, en atmosphère humide contenant H₂ et N₂,
- une application sur les deux faces de la tôle décarburée d'un séparateur de recuit constitué principalement de magnésie MgO,
- un recuit de recristallisation secondaire et d'épuration en bobine,
- une application d'un revêtement isolant induisant une contrainte de traction et un recuit de cuisson du revêtement, durant lequel est généralement effectué un planage à chaud de la tôle.

2. Procédé selon la revendication 1, **caractérisé en ce que** la brame ou la bande est réchauffée à coeur à 1300°C dans les conditions suivantes : maintien de 65 minutes au-dessus de 1250°C, dont 45 minutes au-dessus de 1280°C.

3. Procédé selon l'une quelconque des revendications 1 et 2, **caractérisé en ce qu'**après le recuit, le pourcentage massique du soufre non précipité sous forme de particules grossières de diamètre moyen égal ou supérieur à 300 nanomètres (nm) est supérieur à 0,006 % et de préférence supérieur à 0,008 % ou mieux supérieur à 0,010 %.

4. Procédé selon la revendication 3, **caractérisé en ce que**, après le recuit, le pourcentage massique du soufre précipité sous forme de fines particules de diamètre moyen inférieur à 100 nm est supérieur à 0,006 % et de préférence supérieur à 0,008 %.

5. Procédé selon les revendications 1 à 4, **caractérisé en ce que** le recuit comprend un maintien en température de la tôle entre 900°C et 1150°C pendant au moins 50 secondes, suivi d'un refroidissement rapide.

6. Procédé selon les revendications 1 à 5, **caractérisé en ce que** le recuit est effectué avant laminage à froid en une seule étape jusqu'à épaisseur finale.

7. Procédé selon les revendications 1 à 6, **caractérisé en ce que** le recuit est un recuit intermédiaire, effectué après un premier laminage à froid de la tôle laminée à chaud ou de la bande au cours d'un laminage à froid en deux étapes, le recuit étant suivi d'un refroidissement rapide.

8. Procédé selon les revendications 1 à 6, **caractérisé en ce que** le recuit est effectué avant laminage à froid et après un premier laminage à froid de la tôle laminée à chaud ou de la bande au cours d'un laminage à froid en deux étapes, le recuit étant suivi d'un refroidissement rapide.

9. Procédé selon les revendications 1 à 8, **caractérisé en ce que** le laminage à froid précédant le recuit de recristallisation primaire et de décarburation est effectué avec un taux de réduction supérieur à 70 %.

10. Procédé selon les revendications 1 à 9, **caractérisé en ce qu'**au moins une passe de l'étape de laminage à froid, précédant le recuit de recristallisation primaire et de décarburation, est effectuée à une température supérieure à 150°C.

11. Procédé selon les revendications 1 à 10, **caractérisé en ce que** la magnésie contient, en plus de l'addition facultative de dioxyde de titane, seul ou en association, du bore ou un composé du bore, du soufre ou un ou plusieurs composés soufrés, un ou plusieurs composés azotés, un ou plusieurs composés soufrés et azotés, du chlorure d'antimoine, du sulfate d'étain.

12. Procédé selon les revendications 1 à 11, **caractérisé en ce que** la tôle décarburée est soumise à une nitruration gazeuse dans une atmosphère contenant de l'ammoniac.

13. Tôle d'acier électrique à grains orientés d'épaisseur inférieure à 0,30 mm obtenue par le procédé selon les revendications 1 à 12, **caractérisée en ce qu'**elle présente une induction B sous un champ de 800 A/m égale ou supérieure à 1,90 Tesla et des pertes à 1,7 Tesla et 50 Hertz au plus égales à 1,04 W/Kg.

14. Tôle d'acier électrique à grains orientés d'épaisseur inférieure à 0,30 mm obtenue par le procédé selon les revendications 1 à 12, **caractérisée en ce qu'**elle présente une induction B sous un champ de 800 A/m égale à 1,94 Tesla et des pertes à 1,7 Tesla et 50 Hertz à 1,01 W/Kg.

## Claims

1. Method for making an electric sheet steel with oriented grain particularly for the manufacture of transformer magnetic circuits, comprising successively:
- continuous casting of steel in bloom or steel strip form with the following composition by weight:
• less than 0.1 % of carbon
• over 2.5% of silicon
• sulphur from 0.018 to 0.035%
• manganese above 0.02%
• aluminium above 0.018%
• nitrogen above 0.004%
• copper above 0.02%
• tin from 0.05 to 0.08%
• the manganese and sulphur contents being such that (% Mn) x (% S) > 140 x 10⁻⁵ and the aluminium and nitrogen contents being such that (% Al) x (% N) > 120 x 10⁻⁵
• the remainder being iron and impurities
- heating to the core the bloom or strip at a temperature below 1350°C and hot rolling the bloom and possibly the strip to obtain a sheet of between 1 mm and 5 mm thick, made so that the weight percentage of nitrogen precipitated only in the form of fine particles with an average diameter less than 100 nm is below 40% of the total weight percentage of nitrogen in the hot rolled sheet; the heating to the core of the bloom or strip and the hot rolling being done so that the sulphur precipitated in the form of coarse particles with an average diameter equal to or larger than 300 nanometers (nm), as well as in the form of fine particles and so that the weight percentage of the sulphur not precipitated in the form of coarse particles with an average diameter equal to or larger than 300 namometers (nm) is above 0,006% in the hot rolled sheet.
- hot winding of the hot rolled sheet;
- annealing of the hot rolled sheet or of the strip carried out so that more than 60% of the total weight percentage of the nitrogen is precipitated only in the form of fine particles with an average diameter below 100 nm;
- cold rolling to a thickness equal to or less than 0.65 mm in a single stage or cold rolling in two stages with intermediate annealing, the annealing of the hot rolled sheet or of the strip being, in this case, optional;
- primary recrystallisation and decarburisation annealing, in line, in a humid atmosphere containing H₂ and N₂;
- application on both faces of the decarburised sheet of an annealing separator consisting mainly of magnesia MgO;
- secondary recrystallisation and purification in coil;
- application of an insulating coating inducing a tractive stress and firing annealing of the coating during which hot smoothing of the sheet is generally carried out.

2. Method according to Claim 1, **characterised in that** the bloom or the strip is heated to the core at 1300°C under the following conditions: hold for 65 minutes above 1250°C, for 45 minutes of this time above 1280°C.

3. Method according to either of the Claims 1 and 2, **characterised in that**, after the annealing, the weight percentage of the sulphur not precipitated in the form of coarse particles with an average diameter equal to or above 300 nanometers (nm) is above 0.006% and preferably above 0.008% or, better still, above 0.010%.

4. Method according to Claim 3, **characterised in that**, after the annealing, the weight percentage of the sulphur precipitated in the form of fine particles with an average diameter below 100 nm is higher than 0.006% and preferably higher than 0.008%.

5. Method according to Claims 1 to 4, **characterised in that** the annealing comprises holding at a sheet temperature between 900°C and 1150°C for at least 50 seconds, followed by rapid cooling.

6. Method according to Claims 1 to 5, **characterised in that** the annealing is done before cold rolling in a single stage up to the final thickness.

7. Method according to Claims 1 to 6, **characterised in that** the annealing is intermediate annealing, carried out after a first cold rolling of the hot rolled sheet or of the strip in the course of a hot rolling in two stages, the annealing being followed by rapid cooling.

8. Method according to Claims 1 to 6, **characterised in that** the annealing is carried out before cold rolling and after a first cold rolling of the hot rolled sheet or of the strip in the course of a hot rolling in two stages, the annealing being followed by rapid cooling.

9. Method according to Claims 1 to 8, **characterised in that** the cold rolling preceding the primary recrystallisation and decarburising annealing is carried out at a reduction rate above 70%.

10. Method according to Claims 1 to 9, **characterised in that** at least one pass of the cold rolling stage, preceding the primary recrystallisation and decarburising annealing, is carried out at a temperature above 150°C.

11. Method according to Claims 1 to 10, **characterised in that** the magnesia contains, in addition to the optional adding of titanium dioxide, alone or in association, boron or a compound of boron, sulphur or one or more sulphur compounds, one or more nitrogenised compounds, one or more sulphur and nitrogenised compounds, antimony chloride, tin sulphate.

12. Method according to Claims 1 to 11, **characterised in that** the decarburised sheet is subjected to gaseous nitriding in an atmosphere containing ammonia.

13. Electric sheet steel with oriented grain, less than 0.30 mm thick, obtained using the method according to Claims 1 to 12, **characterised in that** it has an induction B in a field of 800 Amp/m equal to or above 1.90 Tesla and losses equal to or above 1.7 Tesla and 50 Hertz at the most equal to 1.04 W/Kg.

14. Electric sheet steel with oriented grain, less than 0.30 mm thick, obtain using the method according to Claims 1 to 12, **characterised in that** it has an induction B in a field of 800 Amp/m equal to 1.94 Tesla and losses equal to 1.01 W/Kg.

## Patentansprüche

1. Verfahren zum Herstellen eines kornorientierten Elektrostahlblechs, insbesondere zur Verwirklichung von Magnetkreisen von Transformatoren, mit folgenden aufeinanderfolgenden Schritten:
- Stranggießen eines Stahls in Form einer Bramme oder eines Bandes aus Stahl mit folgender Gewichtszusammensetzung:
• weniger als 0,1 % Kohlenstoff,
• mehr als 2,5 % Silizium,
• 0,018 bis 0,035 % Schwefel,
• mehr als 0,02 % Mangan,
• mehr als 0,018 % Aluminium,
• mehr als 0,004 % Stickstoff,
• mehr als 0,02 % Kupfer,
• 0,05 bis 0,08 % Zinn,
• wobei der Gehalt an Mangan und der Gehalt an Schwefel so sind, dass (% Mn) x (% S) > 140 x 10⁻⁵ beträgt, und der Gehalt an Aluminium und der Gehalt an Stickstoff so sind, dass (% Al) x (% N) > 120 x 10⁻⁶ beträgt,
• wobei der Rest aus Eisen und Verunreinigungen besteht,
- Erhitzen der Bramme oder des Bandes bis in den Kern hinein auf eine unter 1350°C liegende Temperatur sowie Warmwalzen der Bramme und eventuell des Bandes zur Gewinnung eines zwischen 1 mm und 5 mm dicken Blechs, wobei das Erhitzen und das Warmwalzen in der Weise erfolgen, dass der Masseanteil von Stickstoff, der lediglich in Form von feinen Teilchen mit einem unter 100 nm liegenden mittleren Durchmesser ausfällt, weniger als 40 % des gesamten Stickstoffmasseanteils in dem warmgewalzten Blech beträgt, und das Kernerhitzen der Bramme oder des Bandes und das Warmwalzen in der Weise erfolgen, dass der Schwefel in Form von groben Teilchen mit einem mittleren Durchmesser von mindestens 300 Nanometern (nm) sowie in Form von feinen Teilchen ausfällt und dass der Masseanteil des Schwefels, der nicht in Form von groben Teilchen mit einem mittleren Durchmesser von mindestens 300 Manometern (nm) ausfällt, mehr als 0,006 % in dem warmgewalzten Blech beträgt,
- Warmaufwickeln des warmgewalzten Blechs,
- Glühen des warmgewalzten Blechs oder des Bandes in der Weise, dass mehr als 60 % des gesamten Stickstoffmasseanteils lediglich in Form von feinen Teilchen mit einem unter 100 nm liegenden mittleren Durchmesser ausfallen,
- Kaltwalzen auf eine Dicke von maximal 0,65 mm in einem einzigen Arbeitsgang oder Kaltwalzen in zwei Arbeitsgängen mit Zwischenglühen, wobei in diesem Fall das Glühen des warmgewalzten Blechs oder des Bandes fakultativ ist,
- Glühen zum primären Rekristallisieren und Entkohlen bei Durchlaufen einer H₂- und N₂-haltigen feuchten Atmosphäre,
- Aufbringen einer im wesentlichen aus Magnesiumoxid MgO bestehenden Glühtrennschicht auf beiden Seiten des entkohlten Blechs,
- Glühen zum sekundären Rekristallisieren und Reinigen im aufgewickelten Zustand,
- Aufbringen einer eine Zugspannung hervorrufenden Isolierschicht und Glühen zur Durchwärmung der Schicht, während dessen allgemein ein warmes Walzrichten des Blechs erfolgt.

2. Verfahren nach Anspruch 1, **dadurch gekennzeichnet, dass** die Bramme oder das Band unter folgenden Bedingungen auf 1300°C bis in den Kern erhitzt wird:
65-minütiges Halten auf einer Temperatur von über 1250°C, davon 45 Minuten oberhalb von 1280°C.

3. Verfahren nach einem der Ansprüche 1 und 2, **dadurch gekennzeichnet, dass** nach dem Glühen der Masseanteil des Schwefels, der nicht in Form von groben Teilchen mit einem mittleren Durchmesser von mindestens 300 Nanometern (nm) ausfällt, mehr als 0,006 % und vorzugsweise mehr als 0,008 % oder besser mehr als 0,010 % beträgt.

4. Verfahren nach Anspruch 3, **dadurch gekennzeichnet, dass** nach dem Glühen der Masseanteil des Schwefels, der in Form von feinen Teilchen mit einem mittleren Durchmesser von unter 100 nm ausfällt, mehr als 0,006 % und vorzugsweise mehr als 0,008 % beträgt.

5. Verfahren nach den Ansprüchen 1 bis 4, **dadurch gekennzeichnet, dass** das Glühen einen Schritt umfasst, bei dem das Blech mindestens 50 Sekunden lang auf einer Temperatur zwischen 900°C und 1150°C gehalten wird und dann rasch abgekühlt wird.

6. Verfahren nach den Ansprüchen 1 bis 5, **dadurch gekennzeichnet, dass** das Glühen erfolgt, bevor das einstufige Kaltwalzen auf die Enddicke erfolgt.

7. Verfahren nach den Ansprüchen 1 bis 6, **dadurch gekennzeichnet, dass** das Glühen ein Zwischenglühen ist, das nach einem ersten Kaltwalzen des warmgewalzten Blechs oder des Bandes im Verlauf eines zweistufigen Kaltwalzens erfolgt, wobei auf das Glühen ein rasches Abkühlen folgt.

8. Verfahren nach den Ansprüchen 1 bis 6, **dadurch gekennzeichnet, dass** das Glühen vor einem Kaltwalzen und nach einem ersten Kaltwalzen des warmgewalzten Blechs oder Bandes im Verlauf eines zweistufigen Kaltwalzens erfolgt, wobei auf das Glühen ein rasches Abkühlen folgt.

9. Verfahren nach den Ansprüchen 1 bis 8, **dadurch gekennzeichnet, dass** das Kaltwalzen, das dem zur primären Rekristallisation und Entkohlung dienenden Glühen vorausgeht, mit einem Reduktionsgrad erfolgt, der mehr als 70 % beträgt.

10. Verfahren nach den Ansprüchen 1 bis 9, **dadurch gekennzeichnet, dass** wenigstens ein Arbeitsgang des Kaltwalzschritts, der dem zur primären Rekristallisation und Entkohlung dienenden Glühen vorausgeht, bei einer Temperatur von mehr als 150°C erfolgt.

11. Verfahren nach den Ansprüchen 1 bis 10, **dadurch gekennzeichnet, dass** das Magnesiumoxid zusätzlich zur fakultativen Beigabe von Titandioxid, allein oder in Kombination, Bor oder eine Borverbindung, Schwefel oder eine oder mehrere Schwefelverbindungen, eine oder mehrere Stickstoffverbindungen, eine oder mehrere Schwefel-Stickstoff-Verbindungen, Antimonchlorid, Zinnsulfat enthält.

12. Verfahren nach den Ansprüchen 1 bis 11, **dadurch gekennzeichnet, dass** das entkohlte Blech einer Gasnitrierung in einer ammoniakhaltigen Atmosphäre unterzogen wird.

13. Blech aus kornorientiertem Elektrostahl mit einer Dicke von weniger als 0,30 mm, das mittels des Verfahrens nach den Ansprüchen 1 bis 12 hergestellt wurde, **dadurch gekennzeichnet, dass** es in einem Feld von 800 A/m eine Induktion B von mindestens 1,90 Tesla aufweist und bei 1,7 Tesla und 50 Hertz Verluste von maximal 1,04 W/kg aufweist.

14. Blech aus kornorientiertem Elektrostahl mit einer Dicke von weniger als 0,30 mm, das mittels des Verfahrens nach den Ansprüchen 1 bis 12 hergestellt wurde, **dadurch gekennzeichnet, dass** es in einem Feld von 800 A/m eine Induktion B von 1,94 Tesla aufweist und bei 1,7 Tesla und 50 Hertz Verluste von 1,01 W/kg aufweist.
